# EUROPÄISCHE PATENTSCHRIFT

(11) **EP 2 352 856 B1**
(45) Veröffentlichungstag und Bekanntmachung des Hinweises auf die Patenterteilung: **27.06.2018**
(21) Anmeldenummer: 09760703.0
(22) Anmeldetag: 24.10.2009
(51) Int. Cl.: C23C 10/06, C23C 10/10, C23C 10/12

(54) **HOCHTEMPERATURKORROSIONSSCHUTZSCHICHT UND VERFAHREN ZUR HERSTELLUNG**
HIGH TEMPERATURE CORROSION PROTECTIVE COATING AND METHOD THEREFORE
COUCHE DE PROTECTION CONTRE LA CORROSION À HAUTE TEMPÉRATURE ET PROCÉDÉ DE FABRICATION

(30) Priorität: 28.10.2008 DE 102008053540
(43) Veröffentlichungstag der Anmeldung: 10.08.2011
(73) Patentinhaber: MTU Aero Engines GmbH, 80995 München (DE)
(72) Erfinder: PILLHÖFER, Horst, 85244 Röhrmoos (DE); NIEDERMEIER, Markus, 80805 München (DE); SEUSS, Siegfried, 80939 München (DE)
(86) Internationale Anmeldenummer: PCT/DE2009/001497
(87) Internationale Veröffentlichungsnummer: WO 2010/048932

(56) Entgegenhaltungen:
- EP-A1- 0 671 479
- EP-A1- 0 933 445
- EP-A1- 1 176 225
- WO-A2-02/055754
- FR-A1- 2 900 416

## Beschreibung

### HINTERGRUND DER ERFINDUNG

### GEBIET DER ERFINDUNG

Die vorliegende Erfindung betrifft ein Verfahren zur Herstellung einer metallhaltigen Hochtemperaturschutzschicht auf einem metallischen Hochtemperaturwerkstoff, wobei das abzuscheidende Metall Chrom oder eine Chrom-haltige Legierung ist und der Hochtemperaturwerkstoff eine Ni-Basislegierung und/oder ein Turbinenschaufelwerkstoff ist.

### STAND DER TECHNIK

Aus dem Stand der Technik sind Oxidations- bzw. Heißgaskorrosionsschutzschichten zum Schutz metallischer Werkstoffe, die bei hohen Temperaturen eingesetzt werden, bekannt. Beispielsweise sind diese in Michael Schütze: Protective Oxide Scales and their Breakdown, John Wiley & Sons Ltd., Chichester, New York, Weinheim, Brisbane, Singapur, Toronto (ISBN: 0-471-95904-9) beschrieben.

Als Schutzschichten werden hierbei insbesondere chromhaltige und aluminiumhaltige Schichten eingesetzt, da diese langsam wachsende Chromoxid- bzw. Aluminiumoxidschichten bilden. Zur Bildung von Chromschichten ist es bekannt, diese als Diffusionsschichten auszubilden, wobei zunächst Chrom elektrolytisch oder über die Gasphase in einer Pulverpackung abgeschieden wird, um anschließend in den zu schützenden Werkstoff zu diffundieren.

Ein entsprechendes Verfahren ist auch in der internationalen Anmeldung WO 2006/076013 A2 beschrieben, bei der Turbinenschaufeln durch ein Chromdiffusionsverfahren beschichtet werden.

Bei diesem Verfahren wird das zu beschichtende Bauteil in einer Pulverpackung aus dem sog. Spendermetall eingepackt, wobei in der Pulverpackung zusätzlich ein Aktivator enthalten ist und ein neutrales Füllmaterial zur Vermeidung von Agglomerationen des Pulvers vorgesehen sein kann. Der Aktivator ist meist eine Halogenverbindung, insbesondere eine Chlorverbindung, die leicht flüchtig ist und die den Transport des Spendermaterials auf die zu beschichtende Oberfläche übernimmt, so dass dieses dort abgeschieden wird.

Aus der französischen Offenlegungsschrift FR 2 900 416 A1 ist eine Vorrichtung und ein Verfahren zum Herstellen einer metallhaltigen Hochtemperaturschutzschicht auf einem Substrat bekannt, wobei das Metall zur Bildung der Schicht über die Gasphase auf dem Substrat abgeschieden wird, und das Substrat im Bereich der zu beschichtenden Oberfläche nicht im Kontakt mit Festkörpern steht. Aus der europäischen Offenlegungsschrift EP 0 933 445 A1 ist ein Verfahren zur Gasphasenbeschichtung von Werkstücken bekannt, wobei die Oberfläche des Substrats chromiert wird und eine homogene Schichtdicke erzeugt wird. Die europäische Offenlegungsschrift EP 1 176 225 A1 offenbart ein Verfahren zum Chromieren, wobei das Beschichtungsmaterial über die Gasphase abgeschieden wird. Aus der internationale Patentanmeldung WO 02/055754 A2 ist ein Verfahren zum Gasphasendiffusionsbeschichten bekannt, wobei das Verfahren in zwei Schritte durchgeführt wird: Der erste Prozessschritt umfasst die Abscheidung von Metall für die zu bildende Schicht, und während dem zweiten Prozessschritt erfolgt die Diffusion des abgeschiedenen Metalls in das Substrat. Die europäische Offenlegungsschrift EP 0 671 479 A1 offenbart ein Gasphasen-Verfahren zum Chromieren einer Nibasierten Legierung und ein Bauteil mit einer äußeren Chrom-haltigen Auflageschicht und einer inneren Diffusionsschicht.

Obwohl mit derartigen Verfahren zum Inchromieren bereits zufriedenstellende Schutzschichten erzeugt werden können, besteht ein Nachteil dieser Verfahren darin, dass die entstehenden Schichten oftmals sehr spröde sind und der Beschichtungsprozess nur schwer steuerbar ist.

### OFFENBARUNG DER ERFINDUNG

### AUFGABE DER ERFINDUNG

Es ist deshalb Aufgabe der vorliegenden Erfindung eine Hochtemperaturschutzschicht sowie ein Verfahren zur Herstellung derselben, insbesondere für Hochtemperaturwerkstoffe, die bei Turbinenschaufeln und insbesondere Flugzeugturbinen eingesetzt werden, bereitzustellen. Hierbei soll die Hochtemperatur- bzw. Heißgaskorrosionsschutzschicht die Nachteile des Standes der Technik vermeiden und insbesondere gute mechanische Eigenschaften hinsichtlich der Schwingfestigkeit und der Duktilität aufweisen. Das entsprechende Verfahren soll gut steuer- und regelbar und einfach anwendbar sein.

### TECHNISCHE LÖSUNG

Diese Aufgabe wird gelöst durch ein Verfahren mit den Merkmalen des Anspruchs 1 sowie ein entsprechendes beschichtetes Bauteil mit den Merkmalen des Anspruchs 9. Vorteilhafte Ausgestaltungen sind Gegenstand der abhängigen Ansprüche.

Die Erfindung geht aus von der Erkenntnis, dass eine Verbesserung des aus dem Stand der Technik bekannten Abscheidens aus der Gasphase in einem Pulverpack dahingehend erreicht werden kann, dass das zu beschichtende Bauteil nicht in dem Pulverpack eingebettet ist, sondern in einem Abstand von dem Spendermetall angeordnet ist, so dass eine reine Abscheidung über die Gasphase stattfindet, wobei die zu beschichtende Oberfläche des Hochtemperaturwerkstoffs nicht im Kontakt mit Festkörpern oder Flüssigkeiten steht, sondern lediglich eine Grenzfläche Feststoff/Gas aufweist. Entsprechend ist jede Abscheidung über die Gasphase denkbar, unabhängig davon, wie die Gasphase erzeugt wird.

Zugleich wird über eine entsprechende Erwärmung die Diffusion der metallischen Schutzschichtkomponente in den Hochtemperaturwerkstoff sicher gestellt.

Durch die Trennung der zu beschichtenden Oberfläche von dem Spendermetall ist eine verbesserte Steuerung des Beschichtungsprozesses möglich und die abgeschiedene Schicht ist duktiler.

Die Abscheidung über die Gasphase ist möglich, wenn nach den bekannten Verfahren mit Spendermetallpartikel und einem Aktivator die Spendermetallpartikel bzw. der Aktivator in einem Abstand von der zu beschichtenden Oberfläche des Hochtemperaturwerkstoffs gehalten werden. Der Abstand beträgt hierbei 0,1 bis 200 mm, vorzugsweise 0,5 bis 50 mm betragen. Das Spendermetallpulver kann hierbei in einer Schüttung in der Nähe der zu behandelnden Oberfläche vorliegen.

Die Schüttung des Spendermetallpulvers kann eine Dichte aufweisen, die 80 % Raumausfüllung oder weniger, insbesondere 70 % Raumsfüllung oder weniger umfasst, um eine ausreichend große Oberfläche für die Reaktion des Spendermetalls mit dem Aktivator zu ermöglichen.

Das Spendermetallpulver kann entsprechend mit einer durchschnittlichen oder maximalen Partikelgröße von 2 mm oder größer, insbesondere 3 mm oder größer vorliegen, was wiederum die Bereitstellung einer ausreichenden Reaktionsoberfläche des Spendermetalls begünstigt.

Das Verfahren wird bei einer Prozesstemperatur durchgeführt, bei der einerseits eine Diffusion des abgeschiedenen Metalls in den Hochtemperaturwerkstoff erfolgt und andererseits bei Verwendung eines entsprechenden chemischen Dampfphasenabscheideverfahrens (CVD Chemical Vapour Deposition) mit Spendermetallpulver und Aktivator ein ausreichender Metalltransport des abzuscheidenden Metalls stattfindet. Dementsprechend wird vorzugsweise der Aktivator so gewählt, dass bei der Prozesstemperatur bzw. Diffusionstemperatur der Aktivator einen Dampfdruck von 0,1 bis 600 mbar, vorzugsweise 0,5 bis 500 mbar aufweist.

Das Verfahren, das unter Ausschluss von reaktiven Gasen, wie Sauerstoff und dergleichen, in einer Vakuumkammer oder vergleichbaren Reaktionskammer durchgeführt wird, sieht zudem vor, dass die entsprechende Reaktionskammer vor und/oder nach der Beschichtung und/oder während einer reinen Diffusionsphase gespült wird und zwar insbesondere mit einem Inert- oder Edelgas, vorzugsweise Argon.

Dadurch kann zum Einen bei einer Spülung vor und/oder nach der Oberflächenbehandlung eine entsprechende Reinheit und Sauberkeit gewährleistet werden und zum Anderen ein zweistufiges Behandlungsverfahren angewandt werden. Bei dem zweistufigen Verfahren kann ein erster Prozessschritt vorgesehen sein, bei dem sowohl eine Abscheidung von Metall für die Hochtemperaturschutzschicht erfolgt und gleichzeitig die Diffusion des abgeschiedenen Metalls in den Hochtemperaturwerkstoff erfolgt. In einem zweiten Verfahrensschritt kann lediglich eine entsprechende Diffusion des vorher abgeschiedenen Metalls erfolgen, so dass gezielte die Menge des abgeschiedenen Materials und/oder die Diffusionstiefe eingestellt werden können. Im Vergleich zu den Verfahren nach dem Stand der Technik bietet somit das erfindungsgemäße Verfahren über eine entsprechende Spülung des reinen Gasraums ohne störende Pulverpackungen an der zu beschichtenden Oberfläche die Möglichkeit, gezielt Einfluss auf die Abscheidung und/oder Diffusion zu nehmen, da durch eine Veränderung der reinen Gasatmosphäre die Abscheidung von zusätzlichem Material gestoppt werden kann, während die Diffusion des abgeschiedenen Materials in dem Hochtemperaturwerkstoff fortgesetzt werden kann.

Die Prozesstemperatur, bei der sowohl die Abscheidung als auch die Diffusion erfolgt und die deshalb auch als Diffusionstemperatur bezeichnet wird, kann im Bereich von 900 °C bis 1200 °C liegen, insbesondere 1100 °C bis 1150 °C und höchst vorzugsweise im Bereich von 1130 °C bis 1135 °C. Die Haltezeit, auch als Diffusionszeit bezeichnet, also die Zeit, während der der Hochtemperaturwerkstoff auf der Diffusionstemperatur gehalten wird, kann zwischen 2 Stunden und 15 Stunden, insbesondere 4 Stunden und 8 Stunden betragen.

Bei einem zweistufigen Verfahren kann die reine Diffusionsphase, in der also keine Abscheidung zusätzlichen Materials stattfindet, 1/10 bis 1/15 der gesamten Haltezeit, insbesondere 1/12 der gesamten Haltezeit betragen, also insbesondere eine viertel Stunde bis eine dreiviertel Stunde, vorzugsweise ungefähr eine halbe Stunde.

Vorzugsweise kann das Verfahren in einer zweischaligen Apparatur durchgeführt werden, wobei eine um die Reaktionskammer vorgesehene Außenkammer einen niedrigeren Druck aufweisen kann, so dass durch den Überdruck aus der Reaktionskammer lediglich Gas entweichen, aber keine Verunreinigungen in die Reaktionskammern gelangen können.

Das erfindungsgemäße Verfahren kann insbesondere für die Abscheidung einer Chromschutzschicht Verwendung finden und zwar auf entsprechenden Nickelbasislegierungen für Turbinenschaufeln. Entsprechend kann das Spendermaterial Chrompulver sein, wobei der Aktivator eine halogenhaltige, insbesondere chlorhaltige Verbindung sein kann, insbesondere ein Chlorid oder ein Halogenid eines Bestandteils des Hochtemperaturwerkstoffs oder des abzuscheidenden Metalls. Entsprechend können Nickelchloride, Kobaltchloride, Aluminiumchloride oder Chromchloride zum Einsatz kommen.

Neben dem beschriebenen Verfahren unter Verwendung eines Spendermaterialpulvers mit Aktivator ist es auch denkbar, direkt entsprechendes metallhaltiges Gas zur Abscheidung auf dem Hochtemperaturwerkstoff in den Reaktionsraum einzuführen.

Mit dem erfindungsgemäßen Verfahren kann eine duktile Gradientenschutzschicht auf Basis von Chrom ausgebildet werden, die eine Auflageschicht, eine nach innen gerichtete Diffusionsschicht und eine zwischen der Diffusions- und Auflageschicht angeordnete Aufbauzone aufweist, wobei der Chromgehalt der Aufbauzone zwischen dem der Diffusionsschicht und der Auflageschicht liegt.

Die Auflageschicht weist die Modifikation von α-Chrom auf und einen Chromgehalt von 25 bis 90 Gew-%, insbesondere 30 bis 80 Gew-%. Die Dicke der Auflageschicht kann im Bereich von 0,1 bis 20 µm, insbesondere 0,2 bis 15 µm gewählt werden. Die Aufbauzone kann einen Chromgehalt von 15 bis 40 Gew-% und insbesondere 20 bis 30 Gew-% aufweisen sowie eine Dicke von 2 bis 75 µm, insbesondere 5 bis 50 µm. Die Diffusionsschicht, die einen Chromgehalt von 5 bis 30 Gew-%, insbesondere 10 bis 20 Gew-% aufweisen kann, kann ebenfalls eine Dicke von 2 bis 75 µm, insbesondere 5 bis 50 µm aufweisen. Mit einer derartigen Hochtemperaturkorrosionsschutzschicht versehene Turbinenschaufeln auf Basis von Nickelbasislegierungen weisen einen Heißgaskorrosionswiderstand auf, der um den Faktor 10 besser ist als der Grundwerkstoff, wobei beispielsweise die Schwingfestigkeit im Niederlast- und Hochlastbereich nur geringfügig abnimmt.

### KURZBESCHREIBUNG DER FIGUREN

Weitere Vorteile, Kennzeichen und Merkmale der vorliegenden Erfindung werden bei der nachfolgenden detaillierten Beschreibung von Ausführungsbeispielen anhand der beigefügten Zeichnungen deutlich. Die Zeichnungen zeigen hierbei in rein schematischer Weise in
- Figur 1: eine Darstellung einer Apparatur zur Durchführung des Beschichtungsverfahrens; und in
- Figur 2: eine Schnittansicht durch einen Teil einer Werkstoffoberfläche mit der erfindungsgemäßen Hochtemperaturschutzbeschichtung.

### AUSFÜHRUNGSBEISPIELE

Figur 1 zeigt eine rein schematische Darstellung einer Apparatur zur Durchführung des erfindungsgemäßen Beschichtungsverfahrens. Die Apparatur umfasst fünf Prozesskammern 1, die identisch ausgebildet sind und übereinander gestapelt in einem Reaktionsraum 2, einer sog. Retorte, aufgenommen sind. Der Reaktionsraum 2 ist wiederum durch einen Haubenofen 3 umgeben, mittels dem die entsprechende Prozesstemperatur bzw. Diffusionstemperatur eingestellt werden kann. Der Haubenofen 3 umfasst hierzu beispielsweise eine elektrische Widerstandsheizung 9, die die elektrischen Anschlüsse 10 und 11 aufweist.

Die Prozesskammern 1 weisen jeweils eine Gaszuführung 6 auf, die über eine nicht näher dargestellte zentrale Gasversorgung mit entsprechendem Gas versorgt werden. Die Gaszuführung 6 ist dabei so an den Reaktionskammern 1 angeordnet, dass ein in die Reaktionskammer 1 gerichteter Gasstrom auf ein am Boden der Reaktionskammer 1 angeordnetes Pulverbett 4 gerichtet ist. Das Pulverbett 4 weist das Spendermetall oder die Spendermetalllegierung, wie beispielsweise Chrom oder eine Chromlegierung, auf, die in den Reaktionskammern 1 auf die Bauteile 5 beschichtet werden sollen. Da die Gaszuführungen 6 auf das Pulverbett 4 gerichtet sind, lässt sich dieses mit einem Gasstrom in effektiver Weise durchspülen.

Die Reaktionskammern 1 weisen zudem Gasauslässe 7 auf, die bei der Darstellung der Figur 2 lediglich schematisch dargestellt sind. Der Gasauslass 7 kann in unterschiedlichster Weise als Rückschlagventil oder als semipermeable Dichtung, d.h. Dichtung mit einer Durchlassrichtung, ausgebildet sein, so dass gewährleistet ist, dass lediglich Gas aus den Reaktionskammern 1 entweichen, aber kein zusätzliches Gas in dieses gelangen kann. Damit ist gewährleistet, dass bei Spülung der Reaktionskammern 1 entsprechende Reaktionsprodukte aus der Kammer entfernt werden können und in dieser eine saubere Atmosphäre eingestellt werden kann.

Darüber hinaus weist auch der Reaktionsraum 2 (Retorte) einen Gaseinlass 12 sowie einen Gasauslass 8 auf, der beispielsweise mit einem Gaswäscher 13 verbunden ist.

Der Betrieb erfolgt nun so, dass zunächst in den einzelnen Reaktionskammern 1 ein entsprechendes Pulver eines Spendermetalls oder einer Spendermetalllegierung eingebracht wird, beispielsweise ein Chrompulver. Zusätzlich wird auf die lose Schüttung des Spendermetallpulvers, bei dem eine Dichte mit einer maximal 70 oder 80 %igen Raumausnutzung vorliegt, ein Aktivator gleichmäßig verteilt. Der Aktivator kann beispielsweise eine Halogenverbindung, insbesondere ein Chlorid des Spendermetalls oder ein Chlorid des Hochtemperaturwerkstoffs sein, der beschichtet werden soll. Bei einer Nickelbasislegierung, die beispielsweise Nickel, Kobalt, Aluminium und dergleichen aufweist, können beispielsweise Nickelchloride, Kobaltchloride, Aluminiumchloride, Chromchloride und dergleichen eingesetzt werden.

Das zu beschichtende Bauteil 5 wird in der Nähe der Schüttung bzw. des Pulverbetts 4 angeordnet, wobei ein Abstand der zu beschichtenden Oberfläche von dem Pulverbett 4 in der Größenordnung von 0,5 bis 50 mm eingestellt wird. Die entsprechend hergerichteten Reaktionskammern 1, die beispielsweise durch einen Deckel verschlossen werden, werden dann aufeinander gestapelt, um in dem Reaktionsraum (Retorte) 2 aufgenommen zu werden. Der gesamte Aufbau aus übereinander gestapelten Reaktionskammern 1, die im Reaktionsraum 2 angeordnet sind, wird von dem Haubenofen 3 umgeben, so dass durch Erhitzen des Haubenofens 3 die im Pulverbett 4 befindlichen Materialien sowie das zu beschichtende Bauteil 5 erhitzt werden. Durch das Erhitzen werden die Metallhalogenide bzw. -chloride flüchtig und führen dazu, dass sie die entsprechende Metallkomponente, also das Spendermetall, auf die Oberfläche des Bauteils 5 transportiert wird, wo das Spendermetall entsprechend abgeschieden wird. Das frei werdende Halogen bzw. Chlor reagiert wiederum mit dem Spendermetall, beispielsweise Chrom, und fördert so das Spendermetall auf die Oberfläche des Bauteils 5.

Die Prozesstemperatur wird so gewählt, dass das Spendermetall in das Bauteil 5 hinein diffundieren kann, also beispielsweise bei einer Chromierung einer für Turbinenschaufeln verwendeten Nickelbasislegierung, eine Temperatur im Bereich von 1100 bis 1150 °C, insbesondere 1130 bis 1135 °C. Bei dieser Prozesstemperatur, die auch als Diffusionstemperatur bezeichnet werden kann, wird das zu beschichtende Bauteil 5 sowie die in den Prozesskammern 1 befindlichen Materialien für eine bestimmte Behandlungszeit gehalten, welche sich im Bereich von 3 bis 7 Stunden, insbesondere 3,75 bis 6,25 Stunden und höchst vorzugsweise im Bereich von 5 bis 6 Stunden befindet.

Der Beschichtungsprozess kann hierbei zweistufig gewählt werden, indem im zweiten Teil des Beschichtungsprozesses lediglich eine Diffusion des abgeschiedenen Metalls in das Bauteil ermöglicht wird, während eine weitere Abscheidung verhindert wird. Dazu wird über die Gaszuführungen 6 der Reaktionskammern 1 ein Inertgas, wie beispielsweise Argon, in die Reaktionskammern 1 eingeblasen, so dass die Halogenverbindungen, die zum Transport des Spendermetalls zur Bauteiloberfläche benötigt werden, über die nur in eine Richtung durchlässigen Gasausgänge 7 ausgespült werden. Durch eine zusätzliche Spülung des Reaktionsraums 2 über den Gaseinlass 12 und den Gasauslass 8 werden die Reaktionsgase auch aus dem Reaktionsraum 2 entfernt, wobei eine Reinigung des Abgases über den Gaswäscher 13 erfolgt. Somit wird im zweiten Teil des Behandlungsprozesses nur noch die Diffusion aufrecht erhalten, da die Prozess- bzw. Diffusionstemperatur beibehalten wird. Der zweite Teil der Behandlung kann ungefähr 1/10 bis 1/15 der gesamten Haltedauer, vorzugsweise 1/12 der Haltedauer betragen, wobei die Haltedauer die Zeitspanne ist, bei der in der Reaktionskammer 1 die gewünschte Diffusionstemperatur erreicht ist. Durch den zweistufigen Prozess mit einerseits gleichzeitiger Abscheidung und Diffusion des Schichtmaterials im ersten Prozessteil und andererseits dem Prozessabschnitt, in dem lediglich eine Diffusion stattfindet, kann die Menge an abgeschiedenen Material und somit die Dicke der abgeschiedenen Schicht variiert und eingestellt werden. Gleichzeitig kann durch Einstellung des Verhältnisses zwischen dem Prozessschritt, bei dem zugleich Material abgeschieden wird und Material in das Bauteil diffundiert, und dem Prozessschritt, bei dem lediglich eine Diffusion stattfindet, das Verhältnis zwischen einer entsprechend erzeugten Auflageschicht und einer Diffusionszone sowie einer sich dazwischen ausbildenden Aufbauzone eingestellt werden.

Ferner kann durch die Spülung mit einem Inertgas erreicht werden, dass sehr saubere Oberflächen entstehen und die Gefahr, dass halogenhaltige, insbesondere chlorhaltige Rückstände in der Reaktionskammer enthalten sind, kann verringert werden.

Während des gesamten Verfahrens kann der Reaktionsraum 2 mit einem Inertgas, wie Argon, gespült werden, um aus den Reaktionskammern 1 austretende Prozessgase abzuführen. Hierbei wird jedoch der Druck im Reaktionsraum 2 niedriger gehalten als in den Reaktionskammern 1, um lediglich einen Gasfluss aus den Reaktionskammern 1 in den Reaktionsraum 2 zuzulassen.

Während der Aufheizphase bzw. während der Haltezeit bei der Prozesstemperatur bzw. Diffusionstemperatur in der aktiven Prozessphase, also der ersten Verfahrensstufe mit gleichzeitiger Abscheidung und Diffusion wird in den Reaktionskammern 1 keine Spülung mit Inertgas vorgenommen. Diese setzt erst ein, wenn die sog. passive Verfahrensstufe, also Diffusion ohne zusätzliche Materialabscheidung, stattfinden soll. Darüber hinaus wird die Spülung mit Inertgas in den Prozesskammern 1 auch während der Abkühlphase aufrecht erhalten, wobei jedoch, ähnlich wie im Reaktionsraum 2, mit entsprechend abnehmender Temperatur die Spülmenge verringert werden kann.

Das Verfahren kann insbesondere so ausgeführt werden, dass die Spülrate so eingestellt wird, dass am Prozessende ein 10- bis 1000-facher Austausch des Prozesskammervolumens bzw. des Pulverbettvolumens stattfindet.

Durch das entsprechende Vorgehen ist es möglich, auf dem Bauteil 5 eine üblicherweise dreizonige Schutzschicht auszubilden, die aus einer Auflageschicht 20, einer Aufbauzone 21 und einer Diffusionsschicht 22 besteht, wie die Figur 2 zeigt. Bei der Auflageschicht handelt es sich bei der erfindungsgemäßen Chromierung um eine Schicht in der Modifikation des α-Chroms, wobei der Chromgehalt zwischen 25 und 80 Gew-% variieren kann. Die Schichtdicke kann zwischen 0,2 µm und 15 µm betragen.

Die Aufbauzone 21 weist einen geringeren Chromgehalt im Bereich von 15 bis 30 Gew-% Chrom sowie eine Schichtdicke von 5 µm und 50 µm auf.

Die innere Chrom-Diffusionsschicht 22 weist den niedrigsten Chromgehalt im Bereich von 5 bis 20 Gew-% bei einer Schichtdicke von 5 µm und 50 µm auf.

Obwohl die Grenzflächen 23 und 24 zwischen den einzelnen Schichten als klare Linien in der schematischen Darstellung der Figur 2 dargestellt sind, ist für den Fachmann selbstverständlich, dass diese Übergänge nicht scharf und diskret sind oder sein müssen, sondern vielmehr als allmähliche, kontinuierliche Übergänge vorliegen. Insbesondere kann der Chromgehalt von Außen nach Innen kontinuierlich abnehmen, so dass sich eine Gradientenschicht einstellt.

Insbesondere in der Auflageschicht 20 können neben dem abgeschiedenen Chrom auch Elemente aus dem Werkstoff des zu beschichtenden Bauteils, beispielsweise Nickel, Kobalt, Aluminium und dergleichen vorliegen.

Es hat sich herausgestellt, dass ein derartiger Schichtaufbau auf einem Hochtemperaturwerkstoff, wie beispielsweise eine Nickelbasissuperlegierung für Turbinenschaufeln zu einer deutlichen Verbesserung des Heißgaskorrosionswiderstands führt, während die ebenfalls wichtige mechanische Eigenschaft im Hinblick auf die Schwingfestigkeit sowohl im Bereich niedriger Lastspielzahlen als hoher Lastspielzahlen nur geringfügig verschlechtert wird.

Entsprechend zeichnet sich die vorliegende Erfindung nicht ausschließlich, aber besonders durch folgende Ausführungsformen aus:
1. Verfahren zur Herstellung einer metallhaltigen Hochtemperaturschutzschicht auf einem metallischen Hochtemperaturwerkstoff (5), wobei das abzuscheidende Metall Chrom oder eine Chrom-haltige Legierung ist und der Hochtemperaturwerkstoff eine Ni-Basislegierung und/oder ein Turbinenschaufelwerkstoff ist, umfassend die Schritte
   - Abscheidung von Chrom zur Bildung der Hochtemperaturschutzschicht über die Gasphase auf dem Hochtemperaturwerkstoff, wobei der Hochtemperaturwerkstoff für eine bestimmte Zeit auf einer Diffusionstemperatur gehalten wird, so dass zumindest ein Teil des abgeschiedenen Metalls zur Bildung einer Diffusionszone in den Hochtemperaturwerkstoff diffundiert,
   - kein im Kontakt stehen des Hochtemperaturwerkstoffs im Bereich der zu beschichtenden Oberfläche mit Festkörpern oder Flüssigkeiten, sondern lediglich aufweisen einer Grenzfläche Feststoff/Gas ,
   - Erhitzen von Spendermetallpartikel und ein Aktivator auf eine Temperatur, so dass sich über flüchtige Verbindungen des Spendermetalls mit dem Aktivator das Spendermetall auf dem Hochtemperaturwerkstoff abscheidet, wobei das Spendermetall in einem Abstand zum zu beschichtenden Hochtemperaturwerkstoff von 0,1 bis 200 mm angeordnet ist,
   - Durchführen des Verfahrens in einer Reaktionskammer (1) welche es ermöglicht, dass die Reaktionskammer vor und/oder nach der Beschichtung und/oder während einer reinen Diffusionsphase gespült wird, wobei die Spülung der Reaktionskammer mit Inert- oder Edelgas, insbesondere Argon erfolgt
   - Ausbildung einer duktilen Gradientenschutzschicht auf Basis von Chrom, umfassend
   - eine Auflageschicht (20),
   - eine nach innen gerichtete Diffusionsschicht (22) und
   - eine zwischen der Diffusions- und Auflageschicht angeordnete Aufbauzone (21), wobei der Chromgehalt der Aufbauzone (21) Diffusionsschicht (22) zwischen dem der Diffusionsschicht (22) und der Auflageschicht liegt und die Auflageschicht (20) insbesondere die Modifikation von α-Chrom und einen Chromgehalt von 25 bis 90 Gew-% aufweist.
2. Verfahren nach Ausführungsform 1, bei dem der Abstand zwischen Spendermetallpartikel und zu beschichtender Werkstoffoberfläche 0,5 bis 50 mm beträgt.
3. Verfahren nach der Ausführungsform 2, bei dem die Spendermetallpartikel in einer Schüttung (4) mit einer Dichte von 70% Raumausfüllung oder weniger vorliegt.
4. Verfahren nach der Ausführungsform 2, bei dem die Spendermetallpartikel in einer Schüttung (4) mit einer Dichte von 60% Raumausfüllung oder weniger vorliegt.
5. Verfahren nach einer der Ausführungsformen 2 bis 4, bei dem die Spendermetallpartikel mit einer durchschnittlichen oder minimalen Partikelgröße von 2 mm oder mehr vorliegen.
6. Verfahren nach einer der Ausführungsformen 2 bis 4, bei dem die Spendermetallpartikel mit einer durchschnittlichen oder maximalen Partikelgröße von 3 mm oder mehr vorliegen.
7. Verfahren nach einer der vorhergehenden Ausführungsformen, bei dem der Aktivator bei der Diffusionstemperatur einen Dampfdruck von 0,1 bis 600 mbar aufweist.
8. Verfahren nach einer der vorhergehenden Ausführungsformen, bei dem der Aktivator bei der Diffusionstemperatur einen Dampfdruck von 0,5 bis 500 mbar aufweist.
9. Verfahren nach einer der vorhergehenden Ausführungsformen, bei dem ein zweistufiger Prozess durchgeführt wird, wobei in einem ersten Schritt eine Abscheidung von Metall der Hochtemperaturschutzschicht und Diffusion des Metalls in den Hochtemperaturwerkstoff erfolgt, während in einem zweiten Schritt im Wesentlichen lediglich eine Diffusion des vorher abgeschiedenen Metalls in den Hochtemperaturwerkstoff erfolgt.
10. Verfahren nach einer der vorhergehenden Ausführungsformen, bei dem die Diffusionstemperatur 900°C bis 1200°C beträgt.
11. Verfahren nach einer der vorhergehenden Ausführungsformen, bei dem die Diffusionstemperatur 1050°C bis 1160°C beträgt.
12. Verfahren nach einer der vorhergehenden Ausführungsformen, bei dem die Diffusionstemperatur 1130°C bis 1135°C beträgt.
13. Verfahren nach einer der vorhergehenden Ausführungsformen, bei dem die Haltezeit während der Diffusionstemperatur zwischen 2 h und 16 h liegt.
14. Verfahren nach einer der vorhergehenden Ausführungsformen, bei dem die Haltezeit während der Diffusionstemperatur zwischen 4 h und 8 h, insbesondere zwischen 5 h und 6 h liegt.
15. Verfahren nach Ausführungsform 13 und einer der Ausführungsformen 17 oder 18, bei dem der zweite Schritt 1/10 bis 1/15, insbesondere 1/12 der gesamten Haltezeit beträgt.
16. Verfahren nach einer der vorhergehenden Ausführungsformen, bei dem neben der Reaktionskammer (1) eine zusätzliche Außenkammer (2) verwendet wird, so dass ein zweischaliges Gehäuse vorliegt, wobei die Außenkammer bei einem Druck gehalten wird, der niedriger ist als der der Reaktionskammer.
17. Verfahren nach Ausführungsform 16, bei dem die Außenkammer während des ganzen Verfahrens mit einem Inert- oder Edelgas gespült wird.
18. Verfahren nach einer der Ausführungsformen 2 bis 17, bei dem der Aktivator eine Chlorhaltige Verbindung, insbesondere ein Chlorid, eines Bestandteils des Hochtemperaturwerkstoffs oder des abzuscheidenden Metalls ist.
19. Verfahren nach Ausführungsform 1, bei dem das abzuscheidende Metall gasförmig in einen Reaktor zur Abscheidung auf dem Hochtemperaturwerkstoff eingeführt wird.
20. Bauteil aus einem Hochtemperaturwerkstoff mit einer Heißgaskorrosionsschutzschicht, die Chrom enthält, bei dem eine auf der Oberfläche des Hochtemperaturwerkstoffs aufgebrachte Chrom-haltige Auflageschicht (20), eine in dem Hochtemperaturwerkstoff vorliegende Diffusionsschicht (22) und eine zwischen Auflageschicht und Diffusionsschicht vorliegende Aufbauzone (21), deren Chromgehalt zwischen dem der Diffusionsschicht und der Auflageschicht liegt.
21. Bauteil aus einem Hochtemperaturwerkstoff mit einer Heißgaskorrosionsschutzschicht, hergestellt nach einem Verfahren gemäß den Ausführungsformen 1 bis 20.
22. Bauteil nach einr der Ausführungsformen 21, bei dem die Auflageschicht (20) einen Chromgehalt von 30 bis 80 Gew.-% aufweist.
23. Bauteil nach einer der Ausführungsformen 21 bis 22, bei dem die Auflageschicht (20) eine Dicke von 0,1 bis 20 µm aufweist.
24. Bauteil nach einer der Ausführungsformen 21 bis 22, bei dem die Auflageschicht (20) eine Dicke von 0,2 bis 15 µm aufweist.
25. Bauteil nach einer der Ausführungsformen 21 bis 24, bei dem die Aufbauzone (21) einen Chromgehalt von 15 bis 40 Gew.-% aufweist.
26. Bauteil nach einer der Ausführungsformen 21 bis 25, bei dem die Aufbauzone (21) einen Chromgehalt von 20 bis 30 Gew.-% aufweist.
27. Bauteil nach einer der Ausführungsformen 21 bis 26, bei dem die Aufbauzone (21) eine Dicke von 2 bis 75 µm aufweist.
28. Bauteil nach einer der Ausführungsformen 21 bis 26, bei dem die Aufbauzone (21) eine Dicke von 5 bis 50 µm aufweist.
29. Bauteil nach einer der Ausführungsformen 21 bis 28, bei dem die Diffusionsschicht (22) einen Chromgehalt von 5 bis 30 Gew.-% aufweist.
30. Bauteil nach einer der Ausführungsformen 21 bis 28, bei dem die Diffusionsschicht (22) einen Chromgehalt von 10 bis 20 Gew.-% aufweist.
31. Bauteil nach einer der Ausführungsformen 21 bis 30, bei dem die Diffusionsschicht (22) eine Dicke von 2 bis 75 µm aufweist.
32. Bauteil nach einer der Ausführungsformen 21 bis 31, bei dem die Diffusionsschicht (22) eine Dicke von 5 bis 50 µm aufweist.
33. Bauteil nach einer der Ausführungsformen 21 bis 32, bei dem das Bauteil eine Turbinenschaufel ist.
Obwohl die vorliegende Erfindung anhand der Ausführungsbeispiele detailliert beschrieben worden ist, ist für den Fachmann selbstverständlich, dass die Erfindung nicht auf diese Ausführungsbeispiele beschränkt ist, sondern dass vielmehr Abwandlungen möglich sind, beispielsweise in Form einer unterschiedlichen Kombination einzelner Merkmale oder durch das Weglassen eines einzelnen Merkmals, ohne den Schutzbereich der beigefügten Ansprüche zu verlassen.

## Patentansprüche

1. Verfahren zur Herstellung einer metallhaltigen Hochtemperaturschutzschicht auf einem metallischen Hochtemperaturwerkstoff (5), wobei das abzuscheidende Metall Chrom oder eine Chrom-haltige Legierung ist und der Hochtemperaturwerkstoff eine Ni-Basislegierung und/oder ein Turbinenschaufelwerkstoff ist, umfassend die Schritte
- Abscheidung von Chrom zur Bildung der Hochtemperaturschutzschicht über die Gasphase auf dem Hochtemperaturwerkstoff, wobei der Hochtemperaturwerkstoff für eine bestimmte Zeit auf einer Diffusionstemperatur gehalten wird, so dass zumindest ein Teil des abgeschiedenen Metalls zur Bildung einer Diffusionszone in den Hochtemperaturwerkstoff diffundiert,
- kein im Kontakt stehen des Hochtemperaturwerkstoffs im Bereich der zu beschichtenden Oberfläche mit Festkörpern oder Flüssigkeiten, sondern lediglich aufweisen einer Grenzfläche Feststoff/Gas ,
- Erhitzen von Spendermetallpartikel und ein Aktivator auf eine Temperatur, so dass sich über flüchtige Verbindungen des Spendermetalls mit dem Aktivator das Spendermetall auf dem Hochtemperaturwerkstoff abscheidet, wobei das Spendermetall in einem Abstand zum zu beschichtenden Hochtemperaturwerkstoff von 0,1 bis 200 mm angeordnet ist,
- Durchführen des Verfahrens in einer Reaktionskammer (1) welche es ermöglicht, dass die Reaktionskammer vor und/oder nach der Beschichtung und/oder während einer reinen Diffusionsphase gespült wird, wobei die Spülung der Reaktionskammer mit Inert- oder Edelgas, insbesondere Argon erfolgt
- Ausbildung einer duktilen Gradientenschutzschicht auf Basis von Chrom, umfassend
- eine Auflageschicht (20),
- eine nach innen gerichtete Diffusionsschicht (22) und
- eine zwischen der Diffusions- und Auflageschicht angeordnete Aufbauzone (21), wobei der Chromgehalt der Aufbauzone (21)zwischen dem der Diffusionsschicht (22) und der Auflageschicht liegt und die Auflageschicht (20) die Modifikation von α-Chrom und einen Chromgehalt von 25 bis 90 Gew-% aufweist.

2. Verfahren nach Anspruch 1,
**dadurch gekennzeichnet, dass**
die Spendermetallpartikel in einer Schüttung (4) mit einer Dichte von 70% Raumausfüllung oder weniger vorliegt und/oder die Spendermetallpartikel mit einer durchschnittlichen oder minimalen Partikelgröße von 2 mm oder mehr vorliegen.

3. Verfahren nach Anspruch 1 oder 2,
**dadurch gekennzeichnet, dass**
der Aktivator bei der Diffusionstemperatur einen Dampfdruck von 0,1 bis 600 mbar aufweist.

4. Verfahren nach einem der vorhergehenden Ansprüche,
**dadurch gekennzeichnet, dass**
ein zweistufiger Prozess durchgeführt wird, wobei in einem ersten Schritt eine Abscheidung von Metall der Hochtemperaturschutzschicht und Diffusion des Metalls in den Hochtemperaturwerkstoff erfolgt, während in einem zweiten Schritt im Wesentlichen lediglich eine Diffusion des vorher abgeschiedenen Metalls in den Hochtemperaturwerkstoff erfolgt.

5. Verfahren nach einem der vorhergehenden Ansprüche,
**dadurch gekennzeichnet, dass**
die Diffusionstemperatur 900 °C bis 1200 °C beträgt und/oder die Haltezeit auf der Diffusionstemperatur zwischen 2 h und 16 h liegt, wobei insbesondere der zweite Schritt 1/10 bis 1/15, insbesondere 1/12 der gesamten Haltezeit beträgt.

6. Verfahren nach einem der vorhergehenden Ansprüche,
**dadurch gekennzeichnet, dass**
neben der Reaktionskammer (1) eine zusätzliche Außenkammer (2) verwendet wird, so dass ein zweischaliges Gehäuse vorliegt, wobei die Außenkammer bei einem Druck gehalten wird, der niedriger ist als der der Reaktionskammer, wobei insbesondere die Außenkammer während des ganzen Verfahrens mit einem Inert- oder Edelgas gespült wird.

7. Verfahren nach einem der vorhergehenden Ansprüche,
**dadurch gekennzeichnet, dass**
der Aktivator eine Chlor-haltige Verbindung, insbesondere ein Chlorid, eines Bestandteils des Hochtemperaturwerkstoffs oder des abzuscheidenden Metalls ist.

8. Verfahren nach Anspruch 1,
**dadurch gekennzeichnet, dass**
das abzuscheidende Metall gasförmig in einen Reaktor zur Abscheidung auf dem Hochtemperaturwerkstoff eingeführt wird.

9. Bauteil aus einem Hochtemperaturwerkstoff mit einer Heißgaskorrosionsschutzschicht, hergestellt nach einem Verfahren gemäß einem der Ansprüche 1 bis 8.

10. Bauteil nach Anspruch 9,
**dadurch gekennzeichnet, dass**
die Auflageschicht (20) eine Dicke von 0,1 bis 20 µm aufweist.

11. Bauteil nach einem der Ansprüche 9 bis 10,
**dadurch gekennzeichnet, dass**
die Aufbauzone (21)einen Chromgehalt von 15 bis 40 Gew.-% und/oder eine Dicke von 2 bis 75 µm aufweist.

12. Bauteil nach einem der Ansprüche 9 bis 11,
**dadurch gekennzeichnet, dass**
die Diffusionsschicht (22) einen Chromgehalt von 5 bis 30 Gew.-% und/oder eine Dicke von 2 bis 75 µm aufweist.

13. Bauteil nach einem der Ansprüche 9 bis 12,
**dadurch gekennzeichnet, dass**
das Bauteil eine Turbinenschaufel ist.

## Claims

1. Method for producing a metal-containing high-temperature protection layer on a metal high-temperature material (5), wherein the metal to be deposited is chromium or a chromiumcontaining alloy and the high-temperature material is an Ni-based alloy and/or a turbine-blade material, said method comprising the steps of:
- depositing chromium on the high-temperature material via the gaseous phase in order to form the high-temperature protection layer, wherein the high-temperature material is kept at a diffusion temperature for a specific amount of time such that at least some of the deposited metal diffuses into the high-temperature material in order to form a diffusion zone,
- there being no contact between the high-temperature material in the region of the surface to be coated and solids or fluids, there merely being a solid/gas interface,
- heating donor metal particles and an activator to a given temperature such that the donor metal is deposited on the high-temperature material via volatile compounds of the donor metal with the activator, wherein the donor metal is arranged at a distance of from 0.1 to 200 mm from the high-temperature material to be coated,
- carrying out the method in a reaction chamber (1), which method allows the reaction chamber to be flushed before and/or after coating and/or during a pure diffusion phase, wherein the reaction chamber is flushed with an inert or noble gas, in particular argon,
- forming a ductile gradient protection layer based on chromium, comprising:
- an overlay layer (20),
- an inwardly directed diffusion layer (22) and
- a structural zone (21) between the diffusion layer and the overlay layer, wherein the chromium content of the structural zone (21) is between that of the diffusion layer (22) and that of the overlay layer and the overlay layer (20) has the modification of α-chromium and a chromium content of from 25 to 90 wt.%.

2. Method according to claim 1, **characterized in that** the donor metal particles form a bed (4) having a density of 70% space utilization or less, and/or the donor metal particles have an average or minimum particle size of 2 mm or more.

3. Method according to either claim 1 or claim 2, **characterized in that** the activator has a vapor pressure of from 0.1 to 600 mbar at the diffusion temperature.

4. Method according to any of the preceding claims, **characterized in that** a two-step process is carried out, deposition of metal of the high-temperature protection layer and diffusion of the metal into the high-temperature material taking place in a first step, with substantially only diffusion of the previously deposited metal into the high-temperature material taking place in a second step.

5. Method according to any of the preceding claims, **characterized in that** the diffusion temperature is from 900°C to 1200°C and/or the time for which said diffusion temperature is maintained is between 2 h and 16 h, in particular the second step lasting for from 1/10 to 1/15, in particular for 1/12 of the total temperature-maintenance time.

6. Method according to any of the preceding claims, **characterized in that** an additional outer chamber (2) is used along with the reaction chamber (1), such that a two-shell housing is formed, the outer chamber being kept at a lower pressure than the reaction chamber, the outer chamber in particular being flushed with an inert or noble gas throughout the method.

7. Method according to any of the preceding claims, **characterized in that** the activator is a chlorine-containing compound, in particular a chloride, of a constituent of the high-temperature material or of the metal to be deposited.

8. Method according to claim 1, **characterized in that** the metal to be deposited is introduced in gaseous form into a reactor for deposition on the high-temperature material.

9. Component made of a high-temperature material comprising a hot-gas corrosion protection layer, produced according to a method according to any of claims 1 to 8.

10. Component according to claim 9, **characterized in that** the overlay layer (20) has a thickness of from 0.1 to 20 µm.

11. Component according to either claim 9 or claim 10, **characterized in that** the structural zone (21) has a chromium content of from 15 to 40 wt.% and/or a thickness of from 2 to 75 µm.

12. Component according to any of claims 9 to 11, **characterized in that** the diffusion layer (22) has a chromium content of from 5 to 30 wt.% and/or a thickness of from 2 to 75 µm.

13. Component according to any of claims 9 to 12, **characterized in that** the component is a turbine blade.

## Revendications

1. Procédé de fabrication d'une couche de protection réfractaire contenant du métal sur un matériau réfractaire métallique (5), le métal à déposer étant du chrome ou un alliage contenant du chrome et le matériau réfractaire étant un alliage à base de Ni et/ou un matériau d'aube de turbine,
comprenant les étapes suivantes
- dépôt de chrome pour la formation de la couche de protection réfractaire sur le matériau réfractaire en passant par la phase gazeuse, le matériau réfractaire étant conservé pendant un certain temps à une température de diffusion, de telle sorte qu'au moins une partie du métal déposé diffuse dans le matériau réfractaire pour former une zone de diffusion,
- pas de mise en contact du matériau réfractaire avec des solides ou liquides dans la zone de la surface à revêtir, mais celui-ci présente uniquement une interface solide-gaz,
- chauffage de particules de métal donneur et d'un activateur à une température telle que le métal donneur se dépose **au** moyen **de l'activateur** sur le matériau réfractaire sous la forme de composés volatiles du métal donneur, le métal donneur étant disposé à une distance de 0,1 à 200 mm du matériau réfractaire à revêtir,
- réalisation du procédé dans une chambre de réaction (1), laquelle permet de purger la chambre de réaction avant et/ou après le revêtement et/ou pendant une phase de diffusion pure, la purge de la chambre de réaction étant effectuée à l'aide d'un gaz inerte ou d'un gaz rare, en particulier l'argon,
- formation d'une couche de protection à gradient ductile à base de chrome, comprenant
o une couche déposée (20),
o une couche de diffusion (22) tournée vers l'intérieur et
o une zone de transition (21) située entre la couche déposée et la couche de diffusion, la teneur en chrome de la zone de transition (21) se situant entre celle de la couche de diffusion (22) et de la couche déposée, la couche déposée (20) présentant la modification de α-chrome et une teneur en chrome de 25 à 90 % en poids.

2. Procédé selon la revendication 1,
**caractérisé en ce que**
les particules de métal donneur se trouvent dans un granulat (4) ayant une densité inférieure ou égale à 70 % de remplissage de l'espace, et/ou les particules de métal donneur présentes ont une granulométrie moyenne ou minimale supérieure ou égale à 2 mm ou plus.

3. Procédé selon la revendication 1 ou 2,
**caractérisé en ce que**
l'activateur présente une pression de vapeur de 0,1 à 600 mbar à la température de diffusion.

4. Procédé selon l'une des revendications précédentes,
**caractérisé en ce qu'un**
procédé en deux étapes est réalisé, dans lequel, lors d'une première étape, un dépôt de métal de la couche de protection réfractaire et la diffusion du métal dans le matériau réfractaire sont effectués, tandis que, lors d'une seconde étape, il ne se produit sensiblement qu'une diffusion dans le matériau réfractaire du métal auparavant déposé.

5. Procédé selon l'une des revendications précédentes,
**caractérisé en ce que**
la température de diffusion est de 900 °C à 1200 °C et/ou le temps de maintien à la température de diffusion est compris entre 2 h et 16 h, la deuxième étape représentant en particulier 1/10 à 1/15, en particulier 1/12 du temps de maintien total.

6. Procédé selon l'une des revendications précédentes,
**caractérisé en ce qu'une**
chambre extérieure supplémentaire (2) est utilisée en plus de la chambre de réaction (1), de sorte à créer un boîtier en deux parties, la chambre extérieure étant soumise à une pression inférieure à celle de la chambre de réaction, la chambre extérieure en particulier étant purgée pendant tout le procédé à l'aide d'un gaz inerte ou d'un gaz rare.

7. Procédé selon l'une des revendications précédentes,
**caractérisé en ce que**
l'activateur est un composé contenant du chlore, en particulier un chlorure, d'un composant du matériau réfractaire ou du métal à déposer.

8. Procédé selon la revendication 1,
**caractérisé en ce que**
le métal à déposer est introduit sous forme de gaz dans un réacteur pour le dépôt sur le matériau réfractaire.

9. Composant constitué d'un matériau réfractaire comportant une couche de protection contre la corrosion par les gaz chauds, fabriquée selon un procédé selon l'une des revendications 1 à 8.

10. Composant selon la revendication 9,
**caractérisé en ce que**
la couche déposée (20) présente une épaisseur de 0,1 à 20 µm.

11. Composant selon l'une des revendications 9 et 10,
**caractérisé en ce que**
la zone de transition (21) présente une teneur en chrome de 15 à 40 % en poids et/ou une épaisseur de 2 à 75 µm.

12. Composant selon l'une des revendications 9 à 11,
**caractérisé en ce que**
la couche de diffusion (22) présente une teneur en chrome de 5 à 30 % en poids et/ou une épaisseur de 2 à 75 µm.

13. Composant selon l'une des revendications 9 à 12,
**caractérisé en ce que**
le composant est une aube de turbine.
